# EUROPÄISCHE PATENTSCHRIFT

(11) **EP 0 570 032 B1**
(45) Veröffentlichungstag und Bekanntmachung des Hinweises auf die Patenterteilung: **12.06.1996**
(21) Anmeldenummer: 93200642.2
(22) Anmeldetag: 05.03.1993
(51) Int. Cl.: C06B 21/00, B30B 11/00

(54) **Verfahren und Vorrichtung zum quasiisostatischen Pressen von insbesondere thermoplastisch gebundenen Präzisionssprengladungen**
Process and apparatus for quasi-isostatic pressing, especially of precisely shaped thermoplastic-bonded explosive charges
Procédé et dispositif de message quasi-isostatique, notamment de charges explosives formées avec précision et comportant un liant thermoplastique

(30) Priorität: 18.03.1992 CH 874/92
(43) Veröffentlichungstag der Anmeldung: 18.11.1993
(73) Patentinhaber: Schweizerische Eidgenossenschaft vertreten durch die SM Schweizerische Munitionsunternehmung der Gruppe für Rüstungsdienste, CH-3602 Thun (CH)
(72) Erfinder: Kaeser, Rudolf, CH - 3600 Thun (CH)
(74) Vertreter: Frauenknecht, Alois J.

(56) Entgegenhaltungen:
- EP-A- 0 010 459
- EP-A- 0 109 948
- EP-A- 0 296 099
- DE-A- 2 108 519
- FR-A- 1 147 945
- FR-A- 2 021 439
- FR-A- 2 114 101
- GB-A- 1 483 286
- US-A- 2 432 215
- US-A- 3 172 153
- US-A- 4 003 697
- US-A- 4 359 336
- WERKSTATT UND BETRIEB Bd. 110, Nr. 10, 1977, Seiten 677 - 678 'Heissisostatpressen auch für keramische werkstücke'

## Beschreibung

Die vorliegende Erfindung bezieht sich auf ein Verfahren gemäss dem Oberbegriff des Patentanspruchs. Dieses erlaubt die Herstellung von Präzisionssprengladungen bei Raumtemperatur und gewährleistet unter Einhaltung einer hohen Homogenität, auch in kritischen Zonen, geringe innere Spannungen. Dieses Verfahren ist bekannt aus EP -A1- 0 296 099.

Im weiteren sind Vorrichtungen zur Durchführung des Verfahrens vorgesehen.

Nachteilig ist beim Bekannten, dass die Herstellung der Sprengladungen bei Raumtemperatur erfolgt und bei kunststoffgebundenen Ladungen keine oder nur eine beschränkte Ausnutzung der Eigenschaften des Bindemittels erfolgen kann und somit in praxi auf das Pressen nicht thermoplastisch gebundener Stoffe mit oft ungenügenden mechanischen Eigenschaften beschränkt ist.

Einfach gestaltete kunststoffgebundene Ladungen, sogenannte Billets, wurden bereits labormässig in vorgewärmten Gummibeuteln bei einer Temperatur von 120° C isostatisch warmgepresst (Lawrence Livermore National Laboratory, California/Livermore, 1977; UCRL-52350, distr. of doc. unlimited). Diese Versuche wurden mittels an sich bekannter thermoplastischer Hochleistungsprengstoffe der Typen LX-14-0 und LX-14-1 (ein Sprengstoff auf Basis Cyclotetramethylentetranitramin = Octogen der Lawrence Livermore National Laboratory) durchgeführt und die Ladungen in bezug auf ihre Leistung und ihre mechanischen und thermischen Eigenschaften erfolgreich getestet.

Das dort beschriebene Verfahren ist nicht für eine Serienfabrikation von realen, d.h. von in konventionellen Waffen eingesetzten Präzisionssprengladungen geeignet. Es ist unwirtschaftlich und auf die unmittelbare Herstellung einfachster geometrischer Formen beschränkt.

Es ist daher Aufgabe der vorliegenden Erfindung ein Verfahren und eine Vorrichtung zu schaffen, welche die sichere Herstellung von zumindest partiell rotationsymmetrischen Präzisionssprengladungen hoher Homogenität und Dichte ermöglichen, insbesondere von thermoplastisch gebundenen Ladungen bei einer Verdichtung unter gegenüber Raumtemperatur erhöhter Temperatur.

Zudem soll der Erfindungsgegenstand für eine Serienproduktion geeignet sein.

Das im Anspruch 1 charakterisierte Verfahren erlaubt in einer an sich bekannten Anlage (EP -A1- 0 296 099) die gleichzeitige Herstellung mehrer Präzisionssprengladungen bei geeigneter Prozessführung.

Die Aufteilung des dritten Verfahrensschrittes in zwei Einzelschritte, gemäss Anspruch 2, ist wirtschaftlicher und dient der Leistungssteigerung. Sie ermöglicht die Herstellung von wenigstens 150 Präzisionssprengladungen innert 24 Stunden.

Das erfindungsgemässe Verfahren nach Anspruch 1 oder 2 weist entgegen den von Fachleuten erwarteten Risiken eine sehr hohe Betriebssicherheit auf und erlaubt eine Vielzahl von kunststoffgebundenen Hochleistungssprengstoffen zu Präzisionssprengladungen zu verarbeiten.

In nachfolgenden abhängigen Ansprüchen sind Weiterbildungen des Erfindungsgegenstandes näher beschrieben.

Das Vorwärmen des Pressgutes erfolgt in einem üblichen Labor-Autoklaven und ist entsprechend der Wärmeleitfähigkeit des Sprengstoffes und dessen Massen zeitlich, gemäss Anspruch 3, optimierbar.

Besonders einfach handhabbar ist das Druckmedium warmes Wasser oder eine Mischung gemäss Anspruch 4, wodurch das Abkühlen des Sprengstoffes während des Pressvorgangs minimierbar ist.

Das Verfahren nach Anspruch 5 ist besonders vorteilhaft, da der Niederdruck-Autoklav und das Pressgut trocken bleiben und entsprechende Reinigungs- und/oder Trocknungsvorgänge entfallen.

Die Vorrichtung nach Anspruch 6 weist den Vorteil ihrer einfachen Handhabbarkeit auf und sichert ein günstiges Abkühlungsverhalten des Sprengstoffes. Sie lässt sich zudem an die meisten üblichen Sprengkörperformen anpassen, bzw. ihr wärmeableitender Dorn und/oder Einsatz und/oder Flansch lassen sich derart ausgestalten, dass der quasi isostatische Druckverlauf am Pressling gewährleistet ist.

Der Einbezug wärmeableitender Mittel steigert die Leistungsfähigkeit des Verfahrens, ohne dass Qualitätseinbussen in Kauf zu nehmen sind.

Die längsbewegliche Ausführung der Vorrichtung nach Anspruch 7 erlaubt eine Berücksichtigung der Verringerung des Volumens des Presslings während des Pressvorgangs, ohne dass grosse Übermasse in der Form und damit Abfälle bzw. Bearbeitungsaufwand notwendig sind.

Besonders vorteilhaft ist die Ausgestaltung nach Anspruch 8, da sie den Sprengstoff vom Druckmedium isoliert.

Besonders wirtschaftlich ist die Ausführung der Pressform nach Anspruch 9, da dadurch das Gehäuse druckfrei bleibt und entsprechend dünnwandig ausgestaltet werden kann.

Eine weitere Ausführungsform, Anspruch 10, reduziert den Aufwand zur Herstellung der Form beträchtlich.

Die konstruktive Ausbildung des Hochdruck-Autoklaven gemäss Anspruch 11 ist mechanisch sehr günstig; sie ermöglicht eine dauerhafte Konstruktion und gewährleistet eine sehr einfache Beschickung, ohne dass die mechanische Sicherheit der Anlage dadurch verringert ist.

Eine günstige Kühlung gemäss Anspruch 12, ist beispielsweise durch die Zuführung eines flüssigen Mediums möglich. Sie kann aber auch durch den Einbau von elektrischen Steckern für Kühl-Elemente vorgesehen werden; diese können auch direkt in die Stirnseite des Autoklaven eingebaut sein.

Eine Steigerung der Abkühlgeschwindigkeit ist durch die Massnahmen gemäss Anspruch 13 möglich.

Die Zuführung von Wasser als flüssiges Kühlmedium ist besonders einfach, vgl. Anspruch 14.

Die Verwendung von handelsüblichen Peltier-Elementen, Anspruch 15, erlaubt eine Vereinfachung des konstruktiven Aufwands und kann bei entsprechender Anordnung zur gezielten Steuerung des Temperaturverlaufs, unter Einbezug ihrer Heizwirkung, genutzt werden.

Bei den im Niederdruck-Autoklav herrschenden Druckverhältnissen hat sich der Schraubverschluss bewährt, Anspruch 16.

Ausführungs- und Berechnungsbeispiele der Erfindung sind anschliessend in Zeichnungen dargestellt.

Es zeigen:
- Fig. 1: einen Hochdruck-Autoklaven in Frontalansicht,
- Fig. 2: den Autoklaven Fig. 1 in einer Seitenansicht, in einer Teilschnittdarstellung,
- Fig. 3: einen vereinfacht dargestellten Niederdruck-Autoklaven,
- Fig. 4: eine Pressform zur Herstellung von Präzisionssprengladungen,
- Fig. 5: eine Variante der Pressform Fig. 4 für eine weitere Sprengladung,
- Fig. 6a bis 6c: die gerechnete radiale Temperaturverteilung in einem Probekörper und
- Fig. 7a bis 7c: die gerechnete axiale Temperaturverteilung im gleichen Probekörper.

Das gegenüber EP -A1- 0296 099 weiterentwickelte Verfahren setzt entsprechende Vorrichtungen voraus, welche anhand der nachfolgend beschriebenen Figuren in ihren wichtigsten Elementen diskutiert werden.

Gemäss Fig. 1 und Fig. 2 ist das verfahrensgemäss zu verfestigende Pressgut 1 in einem Tragkorb 2, vgl. Fig. 2, in den Hochdruck-Autoklaven 30 eingebracht. Dieser besteht aus einem massiven äusseren Mantel 31 und einem inneren Mantel 32 aus hochfestem Stahl und bildet mit diesen eine Hochdruck-Kammer 33, in welcher in an sich bekannter Weise erzeugt, ein hydraulischer Druck P von bis zu max. 5000 bar herrscht.

Der Tragkorb 2 ruht auf einem im Zentrum flüssigkeitsdurchlässigen Füllkörper 34, mit welchem sich das Totvolumen und damit die notwendige Zeit für den Druckauf- und Druckabbau in einfacher Weise dem Füllgrad der Kammer 33 anpassen lässt.

Stirnseitig abgeschlossen ist die Kammer 33 durch je einen Deckelflansch 36 mit Ringdichtung 8 und einen Bodenflansch 37 mit Dichtung 9. Die Flansche 36 und 37 liegen an Kraftübertragungsplatten 15 und 16 an, welche ihrerseits durch Haltestreben 5 und 6, Fig. 1, mit Verbindungsstreben 3 und 4 in einem Joch 10 fixiert sind.

Das Joch 10 besteht aus einem Mittelteil 11, Fig. 2, sowie Seitenteilen 12, 13 und ist mittels Schraubverbindungen 14 zusammengehalten. Es weist ferner eine Ausnehmung 7, vgl. Fig. 1, auf und lässt sich unter Normaldruckbedingungen horizontal über die Hochdruckkammer 33 verschieben bzw. fahren.

Aufgebaut ist die Anlage Fig. 1, 2 auf dem Werkstattboden; ein Gestell 22 mit Trägern 21 und Streben 23 ruht auf einer Bodenplatte 25 mit Nivellierschuhen 24.

Eine Treppe 26 mit Seitenwangen 27 führt zu einem Podest 26', auf welchem bei in Pfeilrichtung H horizontal ausgefahrenem Joch 10, der Autoklav 30 durch eine Bedienungsperson beschickbar ist. Ein Bedienungspult 35 befindet sich auf einer Stütze 35', durch welche die elektrischen Steuerleitungen zur Einleitung der Verschiebung des Jochs 10 und für den Füllvorgang in der Kammer 33 geführt sind.

Als Transportschiene für das Joch 10 dienen Führungswellen 20 auf Stützen 20', vgl. Fig. 1, auf welchen Rollen 18 in Führungssupports 17 abrollen. Der Autoklav 30 ruht dabei stationär auf seinen Auflagern 19, 19'. Verschoben wird das Joch 10 durch einen linear arbeitenden Hydraulikzylinder 28 mit Oelreservoir 28', über eine Gelenkkupplung 29. Kontrolliert werden dabei die einzuhaltenden Endpositionen durch Endschalter 40, wobei der eine Nockenschiene 39 abtastet; ein Stossdämpfer 44 verhindert unerwünschte mechanische Impulse in der Anlage.

Der Füllvorgang in der Hochdruckkammer 33 erfolgt etappenweise: Eine Niederdruckpumpe 42 pumpt das Druckmedium - im wesentlichen Wasser mit einem an sich bekannten Korrosionsschutzmittel - vom Wassertank 41 in die Kammer 33. Nach Erreichen der maximalen Füllmenge und des Entlüftens der Kammer 33, gesteuert durch eine in einem Block 43 angeordnete Ventileinheit wird ein Druck von einigen bar erzeugt, die Leitungen werden geschlossen, die Flansche 36 und 37 liegen nun formschlüssig an ihren Kraftübertragungsplatten 15 und 16 an. Jetzt öffnen Hochdruckventile 38 den Anschluss, an in einem hier nicht dargestellten Nebenraum befindliche Hochdruckpumpen und erzeugen zeitabhängig gesteuert einen Druckanstieg von bis zu 1000 bar/min. Im Beispiel des Sprengstoffs LX-14 wird ein Maximaldruck von 3500 bar erreicht. Dieser Druck wird während 1,0 bis 1,5 min gehalten; nach erfolgter Verdichtung wird der Druck gezielt mit 2000 bar/min wieder abgebaut.

Diese Art der hydraulischen Verdichtung des Sprengstoffes birgt nur ein minimales Risiko, trotz dessen hoher Brisanz. Das Verfahren lässt sich zudem hinter gepanzerten Wänden ausführen, sodass auch ein eventuelles Ereignis nicht zu Personenschäden führen würde.

Der verfahrensgemäss eingesetzte Niederdruck-Autoklav, Fig. 3, weist einen Mantel 51 auf, in welchem eine Ringmutter 52 mit Gewinde 54 mittels Drehgriffen 55 eingeschraubt ist. Die Ringmutter 52 fixiert einen Deckelflansch 56 mit einer peripheren Ringdichtung 58. Ein Haltering 59 mit Spreizring 60 stellt die mechanische Verbindung zwischen dem Gewindering 52 und dem Deckelflansch 56 her, in welchem Flansch 56 Ventilanschlüsse 61 vorgesehen sind, die mit Bohrungen 62 verbunden ins Innere der Niederdruckkammer 53 führen.

In dieser Kammer 53 befindet sich das mit einer weiteren Ringdichtung 58 versehene Kühlelement 67, auf welchem das Pressgut 1 gelagert ist. Das Kühlelement 67 ist durch einen mit einem weiteren Gewinde 54 versehenen Boden 57 fixiert; in diesem Boden 57 sind Kühlmittelanschlüsse 65 vorgesehen, welche miteinander durch Kühlmittelleitungen 66 verbunden sind. Im weiteren ist im Zentrum des Bodens 57 ein Druckanschluss 63 vorgesehen, welcher über einen Gaseinlass 64 das Druckmedium in die Kammer 53 einführt.

Als Druckmedium im Niederdruck-Autoklaven 50 eignet sich auch Stickstoffgas. Die notwendigen bis zu einem Druck von 500 bar arbeitenden Verdichter sind handelsüblich (Fa. Bauer Kompressoren GmbH, D-8000 München 71; Typ I 25.18 - 75).

In den nachfolgenden Figuren sind gleiche Funktionsteile mit gleichen Bezugsziffern versehen.

Die Pressform 106, Fig. 4, weist eine Rotationsachse A auf. Ein formfester und wärmeableitender Körper 100 besitzt eine Kegelform und ist in seinem unteren Teil mit einer Wärmekapazität 101 versehen. Der formfeste Körper 100 ist in seinem grössten Randbereich 100' durch eine elastische Hülle 103 umschlossen, welche ihrerseits an einem metallischen Gehäuse 104 anliegt, welches mehrere Durchlässe 105 aufweist.

Als untere Stellfläche dient ein Flansch 107 mit einer kegelförmigen Stirnfläche 108, auf welcher ein O-Ring 109 aus synthetischem Gummi aufliegt. Aus dem Flansch 107 ragen im Umfang gleichmässig verteilt drei Führungsbolzen 111 heraus, welche in Bohrungen 112 der Wärmekapazität 101 geführt sind. Nach unten ragt ein Schraubenbolzen 110, der in seiner Länge derart ausgelegt ist, dass der Körper 100 in seiner Ruhestellung, d.h. ohne Druckbelastung, den O-Ring 109 nur minimal zusammendrückt, vgl. Pos. I. Ist dagegen ein Pressdruck vorhanden, so federn der Körper 100, die als Wärmeleiter dienende Wärmekapazität 101 entsprechend Pos. II ein.

Die vorstehend beschriebene Pressform 106 wird mit Sprengstoffpulver 102 und/oder Granulat über das schlauchförmige Ende der elastischen Hülle 103 beschickt und anschliessend bis auf ca. 20 mm Hg evakuiert und dann durch eine Schlauchbride 113 verschlossen. Wenn das auf 100 - 120° C vorgewärmte Pressgut in den Autoklaven 30 bzw. 50 unter Druck gesetzt wird, so verdichtet sich dieses zu einem Pressling 1', dessen endgültige Form in Fig. 4 gestrichelt eingezeichnet ist.

Eine andere Pressform 106, Fig. 5, ist in analoger Weise aufgebaut; auf das hier zylinderförmige Gehäuse 104 ist ein kegeliges Teil 114 aufgesetzt und mittels eines Verbindungsrings 115, mit Nieten mechanisch kraftschlüssig verbunden. Unten ist das Gehäuse 104 mittels starrer Ringe 116, 116'mit einem Flansch 107 zusammengefügt.

Im weiteren befindet sich zur vereinfachten Manipulation am Ende des kegeligen Teils 114 ein Tragbügel 117, auf einem Lagerzapfen 118.

Die Stellfläche des Flansches 107 ist hier relativ gross ausgebildet, so dass ein guter Wärmekontakt entsteht und die in der Wärmekapazität 101 bzw. im Körper 100 gespeicherte Energie rasch auf die Bodenfläche des Autoklaven 50 bzw. 30 abgeführt wird.

### Berechnungsbeispiel

Das Abkühlverhalten einer Präzisionssprengladung lässt sich, insbesondere im Innern eines im Betrieb befindlichen Hochdruck-Autoklaven nur mit Schwierigkeiten im Experiment untersuchen.

Es wurde deshalb mit Hilfe der Methode "finiter Elemente" eine Ladung aus Sprengstoff des Typs LX-14 mit einer einfachen Geometrie gerechnet (Software Abacus; Handelsmarke Abaqus Codes der Firma Hibit, Karlsson & Sorenson, Inc., Providence, Rhode Island, USA).

Vorgegeben wurde eine zylinderförmige Ladung von 120 mm Länge mit einem Durchmesser von 50 mm, welche auf einem Zylinder aus Stahl von 60 mm Länge und 60 mm Durchmesser aufliegt und durch eine Hülle aus synthetischem Gummi von 4,0 mm Dicke abgeschlossen und welche über den Stahl-Zylinder gestülpt ist.

Es wurden dabei folgende Annahmen getroffen:
Dichte des Sprengstoffs LX-14: 1,83·10³ kg/m³; Wärmeleitfähigkeit gemäss LLNL Explosives Handbook, 1985, UCRL - 52'997, S. 6-4; spezifische Wärme LLNL Explosives Handbook, 1985, UCRL - 52'997, S. 6-11.

Hülle aus synthetischem Gummi (Neopren, Handelsmarke der Firma Du Pont, USA). Dichte 0,9·10³ kg/m³; Wärmeleitfähigkeit 0,15 W/m °K; spezifische Wärme 2,01 kJ/kg °K.

Stahl: Dichte 7,85·10³ kg/m³; Wärmeleitfähigkeit: 52 W/m °K; spezifische Wärme 0,465 kJ/kg °K.

Ferner wurde ein Wärmeübergangskoeffizient (Druckmittel/Pressgut) angenommen mit 300 W/m² °K. Die thermischen Anfangsbedingungen sind: Temperatur des Sprengstoffs (LX-14 Granulat) 100° C, Temperatur Gummi und Stahl: 20° C.

Sogenannte farbige Konturplots (aus zeichnerischen Gründen nicht dargestellt) weisen nach 200 sec, eine konzentrische Temperaturverteilung auf. Nach 1000 sec bzw. 2000 sec, hat sich der Bereich höchster Temperatur von aussen nach innen verlagert; das Abkühlverhalten ist als stetig zu erkennen.

Etwas anders verhält sich der Temperaturverlauf in radialer Richtung, vgl. Fig. 6a bis 6c. Hier sind als Folge der vorgegebenen Geometrie leichte Knicke im Temperaturverlauf, im äusseren Drittel des Radius x zu erkennen. Dabei ist der Radius x auf einen Wert 1,0 normiert, die Temperatur ist im Bereich, Fig. 6a von 24 bis 98° C, Fig. 6b, von 22 bis 70 °C und Fig. 6c von 21 bis 42 °C in der Ordinate tₓ aufgezeichnet. Der Kurvenverlauf 200 zeigt den Temperaturverlauf nach 200 sec, der Kurvenverlauf 1000 den Temperaturverlauf nach 1000 sec und derjenige mit 2000 bezeichnet den Kurvenverlauf nach 2000 sec, nach dem Einfüllen des Sprengstoffes.

In gleicher Weise sind die Fig. 7a bis 7c aufgebaut, wobei hier die Abszisse y die axiale Länge der Ladung, normiert auf 10, darstellt. Die jeweilige Temperatur ist an der Ordinate t_{y} ablesbar.

Die Temperaturverteilungen gemäss Fig. 6a bis 6c bzw. 7a bis 7c zeigen, dass in den realisierten Abkühlungsintervallen keine Gefahr einer Detonation des Sprengstoffes aufgrund von Temperaturspannungen besteht. Dies gilt auch, durch praktische Versuche erhärtet, bei komplexeren geometrischen Formen, so dass das anfänglich als zu gefährlich betrachtete Verfahren als absolut verantwortbar für eine industrielle Massenfertigung eingesetzt werden kann.

An einem praktischen Beispiel des quasi-isostatischen Pressens einer Hohlladung für einen Gefechtskopf von Kaliber 120 mm, mit 2 kg Masse, erscheint folgender bevorzugter Verfahrensablauf als zweckmässig:
a) Der in Granulatform vorliegende Sprengstoff wird in einem handelsüblichen Heizschrank auf 120° C vorgewärmt;
b) Die Pressform 106 mit ihrer elastischen Hülle 103 wird dann durch den Schraubenbolzen 110 an ihrer Basis abgedichtet und mit dem vorgewärmten Sprengstoff gefüllt und anschliessend mittels einer Labor-Vakuumpumpe auf 10 mbar evakuiert;
c) Sobald sich das Entweichen von Dämpfen bzw. Gasen einstellt, wird der Einfüllstutzen durch eine Schlauchbride 113 dicht verschlossen und die derart gefüllte Pressform 106 in den mit der auf 95° C vorgewärmten Pressflüssigkeit bereits gefüllten Hochdruckautoklaven 30 eingesetzt;
d) Anschliessend wird der Autoklav 30 bei einem Druckanstieg von 1 kbar/min auf 3500 bar unter Druck gesetzt und
e) während 1 min auf diesem Maximaldruck gehalten.
f) Nach erfolgter Verdichtung wird der Überdruck auf Normaldruck abgebaut bei einem Druckabfall von 2000 bar/min;
g) Anschliessend wird der Pressling möglichst rasch, innert weniger als 2,5 min, in den Niederdruckautoklaven 50 umgeladen, dabei darf keine unkontrollierte Abkühlung des Sprengstoffs entstehen;
h) Innert 1 min wird der Druck im Autoklaven 50 auf 500 bar gesteigert;
i) Der Maximaldruck von 500 bar wird solange gehalten, bis die Temperatur des Presslings auf Raumtemperatur abgesunken ist. Die Druckhaltezeit beträgt ca. 2 Std. (bei 2 kg Masse) und bei einem flüssigen Druckmedium.
j) Anschliessend wird der Druck in 10 sec auf Normaldruck abgebaut;
k) Der Pressling kann jetzt eine eventuelle mechanische Nachbearbeitung erfahren und/oder ist einbaufertig.

Aus dem unter i) aufgezeigten Abkühlverhalten lässt sich erkennen, dass als Druckmedium für grössere Massen in erster Linie flüssige Medien mit einer guten Wärmeleitfähigkeit in Betracht kommen, während kleinere Massen leicht durch ein inertes Gas pressbar und mit entsprechenden Mitteln abkühlbar sind.

Bei flüssigen Druckmedien muss gewährleistet sein, dass deren Temperatur, abhängig vom atmosphärischen Druck, genügend weit unterhalb der Siedetemperatur liegt, und dass die Bildung von Dampfblasen vermieden wird.

Die am Beispiel von rotationssymmetrischen Ladungen geführten Überlegungen und Ausführungsvarianten lassen sich in beschränktem Masse auch auf lineare Schneidladungen und/oder ähnliche nicht rotationssymmetrische Ladungen übertragen, wobei je nach Konfiguration der Vorteil eines isostatischen bzw. quasi-isostatischen Druckverlaufs verloren geht. Dies könnte teilweise durch "Übermasse" wettgemacht werden, d.h. Teile des Presslings, welche nicht die nötige Homogenität aufweisen, könnten durch eine anschliessende mechanische Bearbeitung eliminiert werden.

### Bezeichnungsliste

- 1: Pressgut
- 1': Pressling (in endgültiger Form = Sprengkörper)
- 2: Tragkorb
- 3: Verbindungsstreben (oben)
- 4: Verbindungsstreben (unten)
- 5: Haltestreben (oben)
- 6: Haltestreben (unten)
- 7: Ausnehmung
- 8: Dichtring (oben)
- 9: Dichtring (unten)
- 10: Joch
- 11: Mittelteil
- 12: Seitenteil (vorn)
- 13: Seitenteil (hinten)
- 14: Schraubverbindung
- 15: Kraftübertragungsplatte (oben)
- 16: Kraftübertragungsplatte (unten)
- 17: Führungssupport
- 18: Rollen
- 19, 19': Auflager
- 20, 20': Führungswelle mit Stütze
- 21: Träger
- 22: Gestell
- 23: Streben
- 24: Nivelierschuhe
- 25: Bodenplatte
- 26: Treppe
- 26': Podest
- 27: Seitenwange
- 28, 28': Hydraulikzylinder mit Reservoir
- 29: Gelenkkupplung
- 30: Hochdruck-Autoklav
- 31: Äusserer Mantel
- 32: Innerer Mantel
- 33: Hochdruckkammer
- 34: Füllkörper
- 35, 35': Bedienungspult mit Stütze (el. Steuerleitungen)
- 36: Deckelflansch
- 37: Bodenflansch
- 38: Hochdruckventile
- 39: Nockenschiene
- 40: Endschalter
- 41: Wassertank (Reservoir)
- 42: Niederdruck (Füll-) Pumpe
- 43: Ventileinheit (Block)
- 44: Stossdämpfer
- 50: Niederdruck-Autoklav
- 51: Mantel
- 52: Ringmutter
- 53: Niederdruckkammer
- 54: Gewinde, Schraubverschluss
- 55: Drehgriffe
- 56: Deckelflansch
- 57: Boden
- 58: Ringdichtungen
- 59: Haltering
- 60: Spreitzring
- 61: Ventilanschlüsse
- 62: Bohrungen
- 63: Druckanschlüsse (Gas)
- 64: Gaseinlass
- 65: Kühlmittelanschluss
- 66: Kühlmittelleitungen
- 67: Kühlelement
- 100: Formfeste Körper (wärmeableitend)
- 100': Grösster Randbereich von 100
- 101: Wärmeleiter, Wärmekapazität
- 102: Sprengstoff
- 103: Elastische Hülle
- 104: Gehäuse (Metall)
- 105: Durchlässe (Löcher)
- 106: Pressform
- 107: Flansch (Stellfläche)
- 108: Kegelförmige Stirnfläche von 107
- 109: 0-Ring, Ringdichtung
- 110: Schraubenbolzen
- 111: Führungsbolzen (3 Stück)
- 112: Bohrung (Führung)
- 113: Schlauchbride
- 114: Kegeliges Teil
- 115: Verbindungsring (mit Nieten)
- 116, 116': Starre Ringe
- 117: Tragbügel
- 118: Lagerzapfen
- I: Ausgangslage (vor Pressen)
- II: Endlage (nach Pressen)
- H: Horizontal (- Ebene)
- A: Rotationsachse
- P: Druck im Hochdruck-Autoklaven

## Patentansprüche

1. Verfahren zum quasi-isostatischen Pressen von Präzisionssprengladungen hoher Dichte und Homogenität, wobei die Innen- oder Aussenform (100) durch einen formfesten Körper hoher Oberflächengüte vorgegeben und zumindest partiell rotationssymmetrisch ist und der eine endliche Steigung relativ zur Rotationsachse (A) aufweist, und wobei in einem ersten Verfahrensschritt die Innen- oder Aussenform durch eine elastische Hülle (103) abgegrenzt wird, diese formschlüssig zum grössten Randbereich (100') an der Innen- oder Aussenform angebracht und mechanisch angepresst wird, so dass eine beschickbare Pressform (106) entsteht, welche in einem zweiten Verfahrensschritt in deren Hohlraum mit pulverförmigem oder granuliertem Sprengstoff (102) gefüllt wird und wobei der Innenraum und der Sprengstoff (102) sowie der Raum ausserhalb der Pressform evakuiert werden und wobei in einem dritten Verfahrensschritt der Innenraum abgeschlossen und die gefüllte Pressform (106) in eine Druckkammer (33) eingebracht wird und das Innere der Druckkammer (33) mit einem Druck (P) beaufschlagt wird, wobei der Druck (P) kontinuierlich erhöht wird bis zum Erreichen eines durch die in diesem Verfahrensschritt zu erzielende Dichte und Festigkeit des Sprengstoffs vorgegebenen Wert und wobei anschliessend durch eine kontinuierliche Druckentlastung die gefüllte Pressform (106) auf den Normaldruck zurückgeführt wird, dadurch gekennzeichnet, dass im dritten Verfahrensschritt das Pressgut (1) vorgewärmt wird und in einem Autoklaven (30) einem Druck von 500 bis 5000 bar ausgesetzt wird, während einer Druckhaltezeit von 0,5 bis 5 min und dass nach einem Druckabbau das Pressgut (1), in einer Abkühlungsphase von 10 bis 180 min Dauer, diese einem Druck von 50 bis 500 bar ausgesetzt wird, und dass nach einem weiteren Druckabbau das Pressgut (1) aus dem Autoklaven (30) entfernt wird und der Pressling (1') zur mechanischen Endbearbeitung und/oder Montage entnommen wird.

2. Verfahren zum quasi-isostatischen Pressen von Präzisionssprengladungen hoher Dichte und Homogenität, wobei die Innen- oder Aussenform (100) durch einen formfesten Körper hoher Oberflächengüte vorgegeben und zumindest partiell rotationssymmetrisch ist und der eine endliche Steigung relativ zur Rotationsachse (A) aufweist, und wobei in einem ersten Verfahrensschritt die Innen- oder Aussenform durch eine elastische Hülle (103) abgegrenzt wird, diese formschlüssig zum grössten Randbereich (100') an der Innen- oder Aussenform angebracht und mechanisch angepresst wird, so dass eine beschickbare Pressform (106) entsteht, welche in einem zweiten Verfahrensschritt in deren Hohlraum mit pulverförmigem oder granuliertem Sprengstoff (102) gefüllt wird und wobei der Innenraum und der Sprengstoff (102) sowie der Raum ausserhalb der Pressform evakuiert werden und wobei in einem dritten Verfahrensschritt der Innenraum abgeschlossen und die gefüllte Pressform (106) in eine Druckkammer (33) eingebracht wird und das Innere der Druckkammer (33) mit einem Druck (P) beaufschlagt wird, wobei der Druck (P) kontinuierlich erhöht wird bis zum Erreichen eines durch die in diesem Verfahrensschritt zu erzielende Dichte und Festigkeit des Sprengstoffs vorgegebenen Wert und wobei anschliessend durch eine kontinuierliche Druckentlastung die gefüllte Pressform (106) auf den Normaldruck zurückgeführt wird, dadurch gekennzeichnet, dass der dritte Verfahrensschritt in zwei nacheinander folgende Einzelschritte aufgeteilt wird, wobei in diesem ersten Einzelschritt das Pressgut (1) vorgewärmt wird und in einem Hochdruck-Autoklaven (30) einem Druck von bis zu 500 bis 5000 bar ausgesetzt wird, während einer Druckhaltezeit von 0,5 bis 5 min und dass nach einem Druckabbau von 500 bis 10000 bar/min das Pressgut (1) aus dem Autoklaven entfernt und in einem weiteren Einzelschritt, dieses in einem Niederdruck-Autoklaven (50), in einer Abkühlungsphase von 10 bis 180 min Dauer, einem Druck von 50 bis 500 bar ausgesetzt wird, und dass nach einem Druckabbau von 1 bis 100 bar/min das Pressgut (1) aus dem Autoklaven entfernt wird und der Pressling (1') zur mechanischen Endbearbeitung und/oder Montage entnommen wird.

3. Verfahren nach Anspruch 1 oder 2, dadurch gekennzeichnet, dass das Pressgut (1) auf eine Temperatur von 100 bis 120° C, während einem Zeitintervall von 60 bis 600 min vorgewärmt wird.

4. Verfahren nach Anspruch 1 oder 2, dadurch gekennzeichnet, dass als Druckmedium Wasser und/oder eine Mischung aus Wasser-Ethylenglykol mit einem Korrosionsschutz bei einer Temperatur oberhalb der Raumtemperatur und unterhalb der Siedetemperatur in die Druckkammer (30) eingeführt wird.

5. Verfahren nach Anspruch 2, dadurch gekennzeichnet, dass in den Niederdruck-Autoklaven (50) als Druckmedium Gas eingeführt wird.

6. Vorrichtung zur Durchführung des Verfahrens nach Anspruch 1 oder 2 mittels einer Pressform, welche einen rotationssymetrischen, formfesten Innen- oder Aussenkörper hoher Oberflächengüte enthält und deren Innenraum durch eine elastische Hülle gebildet ist, dadurch gekennzeichnet, dass in der Pressform (106) oder an dieser zumindest ein wärmeableitender Körper (100, 101, 107) vorgesehen ist.

7. Vorrichtung nach Anspruch 6, dadurch gekennzeichnet, dass der formfeste wärmeableitende Körper (100) und sein zusätzlicher Wärmeleiter (101) in ihren Längsachse beweglich geführt sind.

8. Vorrichtung nach Anspruch 6, dadurch gekennzeichnet, dass zur Abdichtung des Spaltes zwischen dem wärmeableitenden Körper (100, 100') und der elastischen Hülle (103) eine Ringdichtung (109) angeordnet ist.

9. Vorrichtung nach Anspruch 6 oder 8, dadurch gekennzeichnet, dass die elastische Hülle (103) von einem starren, flüssigkeitsdurchlässigen Gehäuse (104) umgeben ist.

10. Vorrichtung nach Anspruch 9, dadurch gekennzeichnet, dass das Gehäuse (104) einen zylindrischen Mantel aufweist, der mit Durchlässen (105) versehen ist.

11. Vorrichtung zur Durchführung des Verfahrens nach Anspruch 1, dadurch gekennzeichnet, dass der Hochdruck-Autoklav (30) eine Hochdruckkammer (33) aufweist, welche in einem Joch (10) gelagert und axial gehalten ist und dass das Joch (10) in einer Horizontalebene (H) in Durchlassrichtung verfahrbar angeordnet ist.

12. Vorrichtung zur Durchführung des Verfahrens nach Anspruch 2 mittels einer Pressform, welche einen rotationssymetrischen, formfesten Innen- oder Aussenkörper hoher Oberflächengüte enthält und deren Innenraum durch eine elastische Hülle gebildet ist, dadurch gekennzeichnet, dass der Niederdruck-Autoklav (50) als zylindrische Kammer (53) ausgestaltet ist, und dass im Bereich der Auflageflächen der Pressformen (106) wärmeableitende Mittel (65-67) vorgesehen sind.

13. Vorrichtung nach Anspruch 12, dadurch gekennzeichnet, dass in deren unteren Stirnseite ein Boden (57) mit Kühlmittelanschlüssen (65) vorgesehen ist, welche mit Kühlmittelleitungen (66) verbunden sind.

14. Vorrichtung nach Anspruch 12, dadurch gekennzeichnet, dass die wärmeableitenden Mittel (65-67) ein flüssiges Medium enthalten.

15. Vorrichtung nach Anspruch 12, dadurch gekennzeichnet, dass die wärmeableitenden Mittel ein Peltier-Element enthalten.

16. Vorrichtung nach Anspruch 12, dadurch gekennzeichnet, dass zumindest die obere Stirnseite des Niederdruck-Autoklaven (50) als Schraubverschluss (54) ausgebildet ist.

## Claims

1. A process for quasi-isostatic pressing of precision explosive charges of high density and homogeneity, wherein the inner or outer mould (100) is established by a shape-retaining body with a high quality of surface and at least partially rotationally symmetrical, and which has a limited incline in relation to the axis of rotation (A), and wherein during a first procedural step the inner or outer mould is bounded by a resilient casing (103) which is attached and pressed mechanically to the inner or outer mould to form a positive connection with respect to the largest edge area (100') so that a chargeable compression mould (106) occurs which is filled with powdery or granulated explosive (102) during a second procedural step in the cavity thereof, and wherein the inner space, the explosive (102) and the space outside the compression mould are emptied, and wherein during a third procedural step the inner space is closed and the filled compression mould (106) is inserted into a pressure chamber (33) and the inside of the pressure chamber (33) is acted upon by a pressure (P), wherein the pressure (P) is increased continuously until it reaches a value predetermined by the density and strength, to be achieved in this procedural step, of the explosive and wherein subsequently the filled compression mould (106) is returned to normal pressure by continuous pressure relief, **characterised in that** during the third procedural step the pressed material (1) is preheated and subjected to a pressure of from 500 to 5000 bar in an autoclave (30) during a dwell time of from 0.5 to 5 min and that, after reducing the pressure, during a cooling phase lasting 10 to 180 min, the pressure mould (1) is subjected to a pressure of from 50 to 500 bar, and that after further pressure reduction the pressed material (1) is removed from the autoclave (30) and the moulding (1') is withdrawn for final mechanical machining and/or mounting.

2. A process for quasi-isostatic pressing of precision explosive charges of high density and homogeneity, wherein the inner or outer mould (100) is established by a shape-retaining body with a high quality of surface and at least partially rotationally symmetrical, and which has a limited incline in relation to the axis of rotation (A), and wherein during a first procedural step the inner or outer mould is bounded by a resilient casing (103) which is attached and pressed mechanically to the inner or outer mould to form a positive connection with respect to the largest edge area (100') so that a chargeable compression mould (106) occurs which is filled with powdery or granulated explosive (102) during a second procedural step in the cavity thereof, and wherein the inner space, the explosive (102) and the space outside the compression mould are emptied, and wherein during a third procedural step the inner space is closed and the filled compression mould (106) is inserted into a pressure chamber (33) and the inside of the pressure chamber (33) is acted upon by a pressure (P), wherein the pressure (P) is increased continuously until it reaches a value predetermined by the density and strength, to be achieved in this procedural step, of the explosive and wherein subsequently the filled compression mould (106) is returned to normal pressure by continuous pressure relief, **characterised in that** the third procedural step is divided into two successive individual steps, wherein during this first individual step the pressed material (1) is preheated and, in a high pressure autoclave (30), is subjected to a pressure of from up to 500 to 5000 bar, during a dwell time of from 0.5 to 5 min and that after pressure reduction of from 500 to 10000 bar/min the pressed material (1) is removed from the autoclave and during a further individual step, is subjected to a pressure of from 50 to 500 bar while in a low pressure autoclave (50) during a cooling phase lasting 10 to 180 min, and that after pressure reduction of from 1 to 100 bar/min the pressed material (1) is removed from the autoclave and the moulding (1') is withdrawn for final mechanical machining and/or assembly.

3. A process according to Claim 1 or 2, **characterised in that** the pressed material (1) is preheated to a temperature of from 100 to 120 °C, during a period of from 60 to 600 min.

4. A process according to Claim 1 or 2, **characterised in that,** as a pressure medium, water and/or a mixture of water-based ethylene glycol having rust protection at a temperature above room temperature and below the temperature of ebullition is fed into the pressure chamber (30).

5. A process according to Claim 2, **characterised in that,** as a pressure medium, gas is fed into the low pressure autoclave (50).

6. Apparatus for implementing the process according to Claim 1 or 2 by means of a compression mould which contains a rotationally symmetrical, shape-retaining inner or outer body with a high quality of surface, and the inner space thereof is formed by a resilient casing, **characterised in that** at least one heat-removing body (100, 101, 107) is provided in or on the compression mould (106).

7. Apparatus according to Claim 6, **characterised in that** the shape-retaining heat-removing body (100) and its additional heat conductor (101) extend so as to be movable in their longitudinal axis.

8. Apparatus according to Claim 6, **characterised in that** an annular seal (109) is arranged to seal the gap between the heat-removing body (100, 100') and the resilient casing (103).

9. Apparatus according to Claim 6 or 8, **characterised in that** the resilient casing (103) is surrounded by a rigid, fluid-permeable housing (104).

10. Apparatus according to Claim 9, **characterised in that** the housing (104) has a cylindrical jacket which is provided with ports (105).

11. Apparatus for implementing the process according to Claim 1, **characterised in that** the high pressure autoclave (30) has a high pressure chamber (33) which is mounted and held axially in a yoke (10), and the yoke (10) is displaceably arranged in a horizontal plane (H) towards the port.

12. Apparatus for implementing the process according to Claim 2 using a compression mould which contains a rotationally symmetrical shape-retaining inner or outer body with a high quality of surface, and the inner space thereof is formed by a resilient casing, **characterised in that** the low pressure autoclave (50) is in the form of a cylindrical chamber (53), and heat-removing means (65-67) are provided in the region of the support surfaces of the compression moulds (106).

13. Apparatus according to Claim 12, **characterised in that** a base (57) is provided with cooling means connections (65) in the lower end of the apparatus, and the connections are connected to cooling means pipes (66).

14. Apparatus according to Claim 12, **characterised in that** the heat removing means (65-67) contain a fluid medium.

15. Apparatus according to Claim 12, **characterised in that** the heat-removing means contain a Peltier element.

16. Apparatus according to Claim 12, **characterised in that** at least the upper end of the low pressure autoclave (50) is in the form of an interrupted-screw-type breech block (54).

## Revendications

1. Procédé de pressage quasi-isostatique de charges explosives de haute densité et de grande homogénéité formées avec précision, la forme intérieure ou extérieure (100) étant prédéterminée par un corps indéformable d'une grande qualité de surface qui est au moins partiellement a symétrie de révolution et présente une pente finie par rapport à l'axe de symétrie (A), la forme intérieure ou extérieure étant délimitée en une première phase, par une gaine élastique (103) montée à engagement positif par rapport à la plus grande partie périphérique (100') sur la forme intérieure ou extérieure et appliquée mécaniquement de manière à obtenir une matrice (106) chargeable dont la cavité est remplie en une seconde phase d'explosif pulvérulent ou granulé (102), le vide étant fait dans la forme intérieure et l'explosif (102) ainsi que dans l'espace à l'extérieur de la matrice, l'espace intérieur étant fermé en une troisième phase et la matrice (106) remplie étant introduite dans une chambre de compression (33), l'intérieur de ladite chambre de compression (33) étant soumis à une pression (P) laquelle pression (P) est augmentée progressivement jusqu'à l'atteinte d'une valeur prédéterminée par la densité et la fermeté de l'explosif devant être obtenues au cours de cette phase du procédé, et la matrice (106) remplie étant ensuite ramenée par une détente continue à la pression normale, **caractérisé en ce** que dans la troisième phase, la matière à presser (1) est réchauffée et exposée dans un autoclave (30) à une pression de 500 à 5000 bars pendant une durée de maintien de la pression de 0,5 à 5 min, qu'après une diminution de la pression, la matière à presser (1) est soumise, au cours d'une phase de refroidissement d'une durée de 10 à 180 min, à une pression de 50 à 500 bars, et que, après une autre diminution de la pression, la matière à presser (1) est retirée de l'autoclave (30) et le comprimé (1') enlevé pour le finissage mécanique et/ou pour le montage.

2. Procédé de pressage quasi-isostatique de charges explosives de haute densité et de grande homogénéité formées avec précision, la forme intérieure ou extérieure (100) étant prédéterminée par un corps indéformable d'une grande qualité de surface qui est au moins partiellement à symétrie de révolution et présente une pente finie par rapport à l'axe de symétrie (A), la forme intérieure ou extérieure étant délimitée en une première phase, par une gaine élastique (103) montée à engagement positif par rapport à la plus grande partie périphérique (100') sur la forme intérieure ou extérieure et appliquée mécaniquement de manière à obtenir une matrice (106) chargeable dont la cavité est remplie en une seconde phase d'explosif pulvérulent ou granulé (102), le vide étant fait dans la forme intérieure et l'explosif (102) ainsi que dans l'espace à l'extérieur de la matrice, l'espace intérieur étant fermé en une troisième phase et la matrice (106) remplie étant introduite dans une chambre de compression (33), l'intérieur de ladite chambre de compression (33) étant soumis à une pression (P) laquelle pression (P) est augmentée progressivement jusqu'à l'atteinte d'une valeur prédéterminée par la densité et la fermeté de l'explosif devant être obtenues au cours de cette phase du procédé, et la matrice (106) remplie étant ensuite ramenée par une détente continue à la pression normale, caractérisé en ce que la troisième phase du procédé est divisée en deux opérations individuelles consécutives, la matière à presser (1) étant réchauffée au cours de la première opération individuelle et exposée dans un autoclave à haute pression (30), à une pression pouvant atteindre 500 à 5000 bars, pendant une durée de maintien de la pression de 0,5 à 5 min, qu'après une diminution de la pression de 500 à 10000 bars/min, la matière à presser (1) est retirée de l'autoclave et soumise, au cours d'une autre opération individuelle, dans un autoclave à basse pression (50), pendant une phase de refroidissement d'une durée de 10 à 180 min, à une pression de 50 à 500 bars, et que, après une diminution de la pression de 1 à 100 bars/min, la matière à presser (1) est retirée de l'autoclave et le comprimé (1') enlevé pour le finissage mécanique et/ou le montage.

3. Procédé selon la revendication 1 ou 2, caractérisé en ce que la matière à presser (1) est réchauffée à une température de 100 à 120°C pendant un intervalle de temps de 60 à 600 min.

4. Procédé selon la revendication 1 ou 2, caractérisé en ce que de l'eau et/ou un mélange d'eau-éthylène glycol additionné d'un agent anticorrosif sont introduits comme fluide sous pression dans la chambre de compression (30) à une température au-dessus de la température ambiante et en dessous de la température d'ébullition.

5. Procédé selon la revendication 2, caractérisé en ce que du gaz est introduit comme fluide sous pression dans l'autoclave à basse pression (50).

6. Dispositif pour la mise en oeuvre du procédé selon la revendication 1 ou 2, au moyen d'une matrice qui contient un corps intérieur ou extérieur indéformable à symétrie de révolution, de grande qualité de surface, dont l'espace intérieur est formé par une gaine élastique, **caractérisé en ce** que dans ou sur la matrice (106) est prévu au moins un corps de dissipation de chaleur (100, 101, 107).

7. Dispositif selon la revendication 6, caractérisé en ce que le corps indéformable (100) dissipant la chaleur et son conducteur de chaleur supplémentaire (101) sont guidés de manière mobile suivant leurs axes longitudinaux.

8. Dispositif selon la revendication 6, caractérisé en ce qu'il comprend un joint d'étanchéité annulaire (109) pour assurer l'étanchéité de la fente entre le corps de dissipation de chaleur (100, 100') et la gaine élastique (103).

9. Dispositif selon la revendication 6 ou 8, caractérisé en ce que la gaine élastique (103) est entourée d'un carter (104) rigide et perméable aux liquides.

10. Dispositif selon la revendication 9, caractérisé en ce que le carter (104) présente une enveloppe cylindrique munie de passages (105).

11. Dispositif pour la mise en oeuvre du procédé selon la revendication 1, caractérisé en ce que l'autoclave à haute pression (30) comprend une chambre à haute pression (33) montée dans un joug (10) et maintenue axialement, et que le joug (10) est monté dans un plan horizontal (H) de manière à pouvoir être déplacé dans la direction de passage.

12. Dispositif pour la mise en oeuvre du procédé selon la revendication 2 au moyen d'une matrice qui contient un corps intérieur ou extérieur indéformable à symétrie de révolution, de grande qualité de surface et dont l'espace intérieur est formé par une gaine élastique, caractérisé en ce que l'autoclave à basse pression (50) est conformé en chambre cylindrique (53), et que des moyens de dissipation de chaleur (65 à 67) sont prévus dans la région des surfaces d'appui des matrices (106).

13. Dispositif selon la revendication 12, caractérisé en ce que dans sa surface frontale inférieure est prévu un fond (57) avec des raccordements de réfrigérant (65) lesquels sont reliés à des conduites de réfrigérant (66).

14. Dispositif selon la revendication 12, caractérisé en ce que les moyens de dissipation de chaleur (65 à 67) contiennent un fluide liquide.

15. Dispositif selon la revendication 12, caractérisé en ce que les moyens de dissipation de chaleur contiennent un élément Peltier.

16. Dispositif selon la revendication 12, caractérisé en ce qu'au moins la surface frontale supérieure de l'autoclave à basse pression (50) est conformée en fermeture à vis (54).
